# EUROPÄISCHE PATENTSCHRIFT

(11) **EP 3 302 997 B1**
(45) Veröffentlichungstag und Bekanntmachung des Hinweises auf die Patenterteilung: **22.05.2019**
(21) Anmeldenummer: 16730682.8
(22) Anmeldetag: 02.06.2016
(51) Int. Cl.: B42D 25/425, B42D 25/29, B42D 25/324, B42D 25/373

(54) **VERFAHREN ZUM HERSTELLEN EINES SICHERHEITSELEMENTS, DARAUS ERHÄLTLICHES SICHERHEITSELEMENT, SICHERHEITSPAPIER UND WERTDOKUMENT**
METHOD FOR PRODUCING A SECURITY ELEMENT, THEREFROM OBTAINABLE SECURITY ELEMENT, SECURITY PAPER AND VALUABLE DOCUMENT
PROCÉDÉ DE FABRICATION D'UN ÉLÉMENT DE SÉCURITÉ, ÉLÉMENT DE SÉCURITÉ, PAPIER DE SÉCURITÉ ET DOCUMENT DE VALEUR OBTENABLES PAR CE PROCÉDÉ

(30) Priorität: 05.06.2015 DE 102015007233
(43) Veröffentlichungstag der Anmeldung: 11.04.2018
(73) Patentinhaber: Giesecke+Devrient Currency Technology GmbH, 81677 München (DE)
(72) Erfinder: HOFFMÜLLER, Winfried, 83646 Bad Tölz (DE); BURCHARD, Theodor, 83052 Götting (DE); SCHERER, Maik Rudolf Johann, 82491 Grainau (DE); LIEBLER, Ralf, 83727 Schliersee (DE); RAHM, Michael, 83646 Bad Tölz (DE)
(86) Internationale Anmeldenummer: PCT/EP2016/000909
(87) Internationale Veröffentlichungsnummer: WO 2016/192854

(56) Entgegenhaltungen:
- EP-B1- 2 049 345
- DE-A1-102009 033 221
- K. D. M. Rao ET AL: "A cracked polymer templated metal network as a transparent conducting electrode for ITO-free organic solar cells", , 9. Juni 2014 (2014-06-09), Seiten 15107-15110, XP055291180, DOI: 10.1039/C4CP02250E Gefunden im Internet: URL:http://pubs.rsc.org/en/content/article html/2014/cp/c4cp02250e [gefunden am 2016-07-26] in der Anmeldung erwähnt

## Beschreibung

Die Erfindung betrifft ein Verfahren zum Herstellen eines Sicherheitselements für ein Sicherheitspapier oder einen Wertgegenstand, insbesondere ein Wertdokument. Die Erfindung betrifft des Weiteren ein nach dem Verfahren erhältliches Sicherheitselement und ein mit demselben versehenes Sicherheitspapier oder Wertdokument.

Sicherheitselemente mit im Durchlicht, und gegebenenfalls auch im Auflicht, visuell erkennbaren Zeichen sind bekannt. Die Zeichen können beliebige Formen haben, wie Zahlen, Buchstaben, Muster, geometrische oder figürliche Darstellungen etc., und werden allgemein unabhängig von ihrer Form als "Negativschrift" bezeichnet. Die Sicherheitselemente werden z.B. hergestellt, indem ein transparentes Substrat mit einer Beschichtung, im Allgemeinen einer metallischen Beschichtung (bzw. Metallisierung), versehen wird, die dann an bestimmten Stellen wieder entfernt wird. Hält man das Sicherheitselement gegen das Licht, erscheinen die Bereiche mit metallischer oder sonstiger Beschichtung dunkel. Die Bereiche, an denen die Beschichtung entfernt wurde, erscheinen dagegen hell oder zumindest deutlich heller als die beschichteten Bereiche, je nach Transparenz des Substrats. Je transparenter, d.h. je lichtdurchlässiger, ein Substrat ist, desto ausgeprägter ist der Kontrast zwischen beschichteten und beschichtungsfreien Bereichen. Bei sehr transparenten Substraten ist die Negativschrift nicht nur im Durchlicht, sondern auch im Auflicht deutlich erkennbar.

Bei Bedampfungsprozessen entstehen metallische Beschichtungen im Wesentlichen vollflächig. Die Bereitstellung von Aussparungen innerhalb der metallischen Beschichtung kann im einfachsten Fall durch das Einsetzen einer Blende oder eines Abschirmblechs während des Bedampfungsprozesses erfolgen. Diese Maßnahme führt lediglich zu grobstrukturierten Metallisierungen. Optisch ansprechende Sicherheitselemente erfordern allerdings eine Feinstrukturierung. Feinstrukturierte Metallisierungen können z.B. durch Ätzprozesse bereitgestellt werden. Dabei wird das zu strukturierende Metall in einem ersten Schritt vollflächig auf das Substrat aufgebracht und in einem zweiten Schritt in bestimmten Motivbereichen mit einem geeigneten Resistlack beschichtet. In einem dritten Schritt erfolgt das Entfernen (oder das chemische Umwandeln) des Metalls in den nicht durch Resistlack geschützten Bereichen mittels eines Ätzmediums. Der Resistlack kann auch vollflächig aufgebracht werden und durch Belichten selektiv auf eine solche Weise verändert werden, dass bestimmte Bereiche des Resistlacks selektiv entfernt werden und die unterhalb angeordnete Metallisierung entsprechend geätzt werden kann. Der Einsatz von Photoresistlackschichten bei der Sicherheitselement-Herstellung ist z.B. aus der EP 2 049 345 B1 bekannt.

Die Feinstrukturierung einer Metallisierung kann darüber hinaus durch ein sogenanntes Waschverfahren erfolgen. In der WO 99/13157 wird ein Waschverfahren beschrieben, bei dem eine Trägerfolie mit einer Druckfarbe mit hohem Pigmentanteil in Form von Zeichen bedruckt, mit einer dünnen Abdeckschicht (z.B. aus Aluminium) beschichtet und anschließend die Druckfarbe mitsamt der darüber befindlichen Abdeckschicht durch Auswaschen mit einer Flüssigkeit entfernt wird, um beschichtungsfreie Bereiche in Form der Zeichen zu erzeugen.

Die WO 92/11142 (entspricht EP 0 516 790) bzw. deren deutsche Prioritätsanmeldung DE 4 041 025 offenbart durch Wärmeeinwirkung aktivierbare Druckfarben, beispielsweise wachshaltige Emulsionen. Bei Erwärmung erweichen diese Emulsionen und verringern dadurch die Haftung zur Trägerfolie, so dass in diesen schlecht haftenden Bereichen, unterstützt durch mechanische Behandlung, wie z. B. Ultraschall, Abbürsten oder Abreiben, sowohl die erweichte Druckfarbe als auch die darüber liegenden Schichten entfernt werden können. Außerdem werden als aktivierbare Druckfarben Farben mit aufschäumenden Additiven, wie sie bei der Herstellung von Schaumstoffen üblich sind, offenbart. Diese Treibmittel spalten unter Wärmeeinwirkung Gas ab und erzeugen Schaumstrukturen. Dadurch vergrößert sich das Volumen der Druckfarbe, wodurch die Haftung an der Trägerfolie verringert wird und die über der Druckfarbe liegenden Schichten nach außen gewölbt werden, so dass sie einen guten Angriffspunkt für eine mechanische Entfernung bieten.

Die WO 97/23357 nimmt Bezug auf EP 0 516 790 und offenbart darüber hinaus aktivierbare Druckfarben, die durch Behandlung mit einem geeigneten Lösungsmittel aktiviert, d.h. ausgewaschen, werden.

Die vorstehend genannten Wege zur Strukturierung einer Metallisierung sind aufwändig und führen häufig zu einer unbefriedigenden Linienstärke. Beim Druck von Resistlacken beispielsweise ist man hinsichtlich der minimalen Linienstärke auf die zur Verfügung stehenden Druckverfahren angewiesen. Linienstärken unterhalb von 50 µm sind schwer zu realisieren. Die gleiche Einschränkung gilt für den Druck von Waschfarben. Feine Linien sind auf Basis der Belichtung von Photoresistlacken erhältlich. Dieser Prozess ist allerdings verhältnismäßig aufwändig und kostspielig.

Der vorliegenden Erfindung liegt die Aufgabe zugrunde, die Nachteile des Standes der Technik zu beheben.

Diese Aufgabe wird durch die in den unabhängigen Ansprüchen definierten Merkmalskombinationen gelöst. Weiterbildungen der Erfindung sind Gegenstand der Unteransprüche.

### Zusammenfassung der Erfindung

1. (Erster Aspekt der Erfindung) Verfahren zum Herstellen eines Sicherheitselements für ein Sicherheitspapier oder einen Wertgegenstand, insbesondere ein Wertdokument, umfassend die folgenden Schritte:
   a) das Bereitstellen eines transparenten Trägersubstrats;
   b) das Bereitstellen einer eine Prägestruktur aufweisenden Prägelackschicht auf dem Trägersubstrat;
   d) das Aufbringen einer Riss-bildenden Beschichtung auf die Prägelackschicht und Trocknen der Riss-bildenden Beschichtung, wobei die Beschichtung beim Trocknen zahlreiche Risse in Form eines dichtmaschigen, zusammenhängenden Netzes ausbildet;
   e) das Aufbringen einer Metallisierung auf das im Schritt d) erhaltene Trägersubstrat, wobei Metall innerhalb der Risse der mit Rissen versehenen Beschichtung, ggf. auch oberhalb der mit Rissen versehenen Beschichtung, deponiert wird;
   f) das Entfernen der mit Rissen versehenen Beschichtung mit gegebenenfalls auf der Beschichtung vorliegendem Metall, sodass im Bereich der entfernten, mit Rissen versehenen Beschichtung eine transparente, leitfähige Metallisierung in Form eines dichtmaschigen, zusammenhängenden Netzes auf der Prägelackschicht verbleibt.

   Die im Schritt b) eingesetzte Prägelackschicht kann insbesondere auf einem thermoplastischen Lack oder einem UV-Lack basieren. Die Prägestruktur ist insbesondere eine Hologramm-Struktur.
   Das Aufbringen der Riss-bildenden Beschichtung im Schritt d) kann z.B. drucktechnisch erfolgen, insbesondere mittels Tiefdruck, Flexodruck oder mittels eines Inkjet-Verfahrens.
   Der Schritt f) des Entfernens der mit Rissen versehenen Beschichtung mit ggf. auf der Beschichtung vorliegendem Metall kann z.B. durch Waschen mit einem geeigneten Lösungsmittel erfolgen. Alternativ kann der Schritt des Entfernens mittels einer separat bereitgestellten, eine klebfähige Schicht aufweisenden Vorrichtung erfolgen, wobei die Vorrichtung mittels der klebfähigen Schicht an der zu entfernenden, mit Rissen versehenen Beschichtung des Sicherheitselement-Substrats fixiert und nach dem Fixieren zusammen mit der mit Rissen versehenen Beschichtung vom Sicherheitselement-Substrat abgezogen wird.
2. (Bevorzugte Ausgestaltung) Verfahren nach Absatz 1, wobei
   entweder zwischen den Schritten b) und d), oder zwischen den Schritten d) und e), zusätzlich der Schritt c) erfolgt, nämlich das Aufbringen einer Waschfarbe auf der Prägelackschicht in ersten, ein erstes Motiv bildenden Bereichen;
   im Schritt d) die Riss-bildende Beschichtung in zweiten, ein zweites Motiv bildenden Bereichen aufgebracht wird, wobei die zweiten Bereiche unabhängig von den ersten Bereichen gewählt werden, sodass gegebenenfalls mit Waschfarbe versehene erste Bereiche zumindest teilweise mit Riss-bildender Beschichtung beschichtet werden; und
   nach dem Schritt e) des Aufbringens der Metallisierung der Schritt f) so erfolgt, dass die in den ersten Bereichen vorliegende, mit Metall beschichtete Waschfarbe einerseits und die in den zweiten Bereichen vorliegende, gegebenenfalls Metall tragende, mit Rissen versehene Beschichtung andererseits entfernt werden, sodass das erhaltene Trägersubstrat so beschaffen ist, dass es:
   - in den ersten, ein erstes Motiv bildenden Bereichen keine Metallisierung aufweist;
   - in den zweiten, ein zweites Motiv bildenden Bereichen außerhalb gegebenenfalls vorhandener erster Bereiche eine transparente, leitfähige Metallisierung in Form eines dichtmaschigen, zusammenhängenden Netzes aufweist;
   - in den Bereichen, die nicht zu den ersten, ein erstes Motiv bildenden Bereiche und den zweiten, ein zweites Motiv bildenden Bereichen gehören eine opake bzw. kontinuierliche, leitfähige Metallisierung aufweist.

   Unter dem obigen Begriff "opake bzw. kontinuierliche Metallisierung" ist eine vollflächige bzw. durchgängige Metallschicht zu verstehen, die insbesondere eine gleichmäßige Schichtdicke aufweist.
3. (Bevorzugte Ausgestaltung) Verfahren nach Absatz 1 oder 2, umfassend zusätzlich:
   g) das Aufbringen eines Resistlacks oberhalb der erhaltenen Metallisierung in dritten, ein drittes Motiv bildenden Bereichen;
   h) das Entfernen der Metallisierung, die nicht durch Resistlack geschützt ist, sodass die durch Resistlack geschützten Bereiche in Form eines dritten Motivs auf der Prägelackschicht verbleiben.
4. (Bevorzugte Ausgestaltung) Verfahren nach Absatz 3, umfassend zusätzlich:
   i) das Versehen und Einebnen des im Schritt h) erhaltenen Trägersubstrats mit einem Schutzlack, der den gleichen Brechungsindex wie der Resistlack aufweist.
5. (Zweiter Aspekt der Erfindung) Sicherheitselements für ein Sicherheitspapier oder einen Wertgegenstand, insbesondere ein Wertdokument, erhältlich durch das Verfahren gemäß einem der Absätze 1 bis 4.
6. (Dritter Aspekt der Erfindung) Sicherheitspapier oder Wertdokument, umfassend das Sicherheitselement nach Absatz 5.

### Ausführliche Beschreibung der Erfindung

Der vorliegenden Erfindung liegt die Idee zugrunde, das auf dem Gebiet der Halbleiterherstellung bekannte Lift-Off-Verfahren für die Sicherheitselement-Herstellung heranzuziehen. Üblicherweise erfolgt das Strukturieren einer löslichen Beschichtung beim Lift-Off-Verfahren dadurch, dass man die lösliche Beschichtung bereichsweise belichtet und anschließend in einem Entwicklungsschritt strukturiert. In der Literatur wurde vor kurzem eine Methode zur Feinstrukturierung von aufgedampftem Material beschrieben:
Dokument D1: K. D. M. Rao, C. Hunger, R. Gupta, G. U. Kulkarni, M. Thelakkat: "A cracked polymer templated metal network as a transparent conducting electrode for ITO-free organic solar cells", Phys. Chem. Chem. Phys., 2014, Band 16, Seiten 15107-15110.
Dokument D2: S. Kiruthika, R. Gupta, K. D. M. Rao, S. Chakraborty, N. Padmavathy, G. U. Kulkarni: "Large area solution processed transparent conducting electrode based on highly interconnected Cu wire network", J. Mater. Chem. C, 2014, Band 2, Seiten 2089-2094.

Gemäß der obigen Literatur wird zunächst auf eine Folie eine Beschichtung aufgebracht, die beim Trocknen zahlreiche Risse ausbildet. Diese Risse bilden ein dichtmaschiges, zusammenhängendes Netz. Beim nachfolgenden Aufdampfen eines Materials wird das Material sowohl auf (d.h. oberhalb) der Beschichtung, als auch in den Rissen deponiert. Beim Entfernen der Beschichtung, z.B. durch Waschen mit geeigneten Lösungsmitteln, wird auch das oberhalb der Beschichtung aufgedampfte Material entfernt. Übrig bleibt lediglich das in den Riss-Linien vorhandene, aufgedampfte Material.

Das obige Verfahren wird in der Literatur D1 und D2 im Zusammenhang mit der Herstellung von elektrischen Heizelementen und transparenten Elektroden für Solarzellen beschrieben.

Gemäß der vorliegenden Erfindung wird die in der Literatur D1 und D2 beschriebene Herstellung eines dichtmaschigen, zusammenhängenden metallischen Netzes auf das Gebiet der Sicherheitselement-Herstellung übertragen.

Erfindungsgemäß wird als Riss-bildende Beschichtung bevorzugt eine Dispersion, weiter bevorzugt eine kolloidale Dispersion eingesetzt. Insbesondere geeignet sind z.B. Dispersionen aus SiO₂-Nanopartikeln oder aus Acrylharz-Nanopartikeln, wie sie auf Seite 2090 im Dokument D2 beschrieben werden. Darüber hinaus kann die Riss-bildende Beschichtung auf einem in Lösung vorliegenden Polymer basieren. Die Polymer-Lösung wird auf das Substrat aufgebracht, z.B. mittels Aufdrucken, sodass ein dünner Polymerfilm erzeugt wird. Der dünne Polymerfilm bildet während des Trocknens Risse aus.

Die Riss-Bildung ist abhängig von der Wahl der Rohstoffe und der Wahl des Substrats, der Schichtdicke der Riss-bildenden Beschichtung und von den Trocknungsparametern. Dabei liegen die am Ende des Herstellungsverfahrens erzielbaren Linienstärken z.B. im Falle von Silber im Bereich von 1 µm bis 50 µm, wobei die Linien in der Regel so fein sind, dass sie erst beim Einsatz einer Lupe als Linien erkennbar sind. In der Fläche löst das menschliche Auge die einzelnen Linien nicht auf, man erkennt aber sowohl im Auflicht (bzw. Reflexion), als auch im Durchlicht (bzw. Transmission) einen Unterschied gegenüber der unbehandelten bzw. bloßen Folie. Da die feinen Linien ein unregelmäßiges, zusammenhängendes Netz bilden, treten unerwünschte Beugungseffekte nicht auf. Durch Variation der Insel-Größe und der Riss-Breite kann das Reflexionsvermögen bzw. die Licht-Durchlässigkeit in geeigneter Weise eingestellt werden. Darüber hinaus kann die elektrische Leitfähigkeit reguliert werden.

Verglichen mit einer konventionellen, vollflächigen und sehr dünnen Metallschicht (nachfolgend auch "semitransparente Metallisierung" genannt), die eine konstante optische Reflexion und Transmission aufweist, ist das erfindungsgemäße Sicherheitselement im Hinblick auf die wesentlich höhere chemische Beständigkeit ausgesprochen vorteilhaft. In den Metall-Linien liegt das Metall in der "normalen" Schichtdicke vor, während eine konventionelle semitransparente Metallisierung sehr dünn und damit korrosionsanfällig ist, insbesondere im Falle von Al und Cu.

Die erfindungsgemäße Metallisierung in Form eines dichtmaschigen, zusammenhängenden Netzes zeigt eine elektrische Leitfähigkeit sowie eine optische Transmission, die mit einer vollflächigen ITO-Schicht vergleichbar ist. Die feinen metallischen Linien können mit Vorteil eingesetzt werden, um ein "transparentes" Hologramm und weitere Sicherheitselemente, die auf Prägestrukturen basieren, mit elektrischer Leitfähigkeit auszustatten. Dabei können die feinen metallischen Linien in Kombination mit üblichen Prägelacken, üblichen Primer-Zusammensetzungen und üblichen Heißsiegellacken eingesetzt werden und dabei als Reflektor fungieren. Die feinen metallischen Linien können darüber hinaus in Kombination mit transparenten Hologrammen eingesetzt werden, die darauf beruhen, dass ein Brechungsindex-Sprung zwischen dem Prägelack und der dem Prägelack folgenden Beschichtung besteht.

Gemäß einer ersten bevorzugten Ausführungsform zur Herstellung eines Sicherheitselements wird eine auf einem (insbesondere transparenten) Substrat, wie etwa eine Folie, eine Prägelackschicht aufgebracht, die mit einer (Hologramm-)Prägung versehen ist. Die Prägelackschicht wird vollflächig mit der Riss-bildenden Beschichtung beschichtet. Die Riss-bildende Beschichtung wird danach getrocknet. Dabei bilden sich feine Risse. Auf das auf diese Weise behandelte Substrat wird Metall aufgedampft (alternativ kann das Metall auch nasschemisch aufgebracht werden). Das Metall wird dabei sowohl oberhalb der mit Rissen versehenen Beschichtung, als auch in den Rissen deponiert. Die mit Rissen versehene Beschichtung wird danach entfernt, zusammen mit dem oberhalb der Beschichtung deponierten Metall. Das Entfernen kann z.B. durch Waschen mit einem geeigneten Lösungsmittel erfolgen ("Alternative 1"). Alternativ kann das Entfernen mittels einer separat bereitgestellten, eine klebfähige Schicht aufweisenden Vorrichtung erfolgen, wobei die Vorrichtung mittels der klebfähigen Schicht an der zu entfernenden, mit Rissen versehenen Beschichtung des Sicherheitselement-Substrats fixiert und nach dem Fixieren zusammen mit der mit Rissen versehenen Beschichtung vom Sicherheitselement-Substrat abgezogen wird ("Alternative 2"). Nach dem Entfernen der mit Rissen versehenen Beschichtung wird das mit der Prägelackschicht und der metallischen Netzstruktur versehene Sicherheitselement gegebenenfalls mit einer üblichen Primer-Zusammensetzung oder mit einer Schicht, deren Brechungsindex deutlich von dem Brechungsindex der Prägelackschicht abweicht, überbeschichtet. Auch eine Überbeschichtung mit einem Metall, das eine andere Farbe als das Metall der metallischen Netzstruktur aufweist, könnte erfolgen. Der Betrachter würde in diesem Fall eine Mischfarbe sehen. Im Zuge der weiteren Verarbeitung des Sicherheitselements können weitere Primer-Schichten und/oder Heißsiegellack-Schichten eingesetzt werden. Auch weitere optische Effekte, z.B. Fluoreszenz, sind durch ein Aufbringen zusätzlicher Effektschichten problemlos möglich, da der eingesetzte Reflektor, d.h. die metallische Netzstruktur, nur teilflächig vorliegt.

Das Verfahren zum Entfernen der mit Rissen versehenen Beschichtung gemäß der obigen "Alternative 1" erfolgt mit Vorteil mittels Auflösen mit einem geeigneten Lösungsmittel. Die Wahl des Lösungsmittels erfolgt zweckmäßigerweise in Abstimmung auf die Beschichtung. Typischerweise können die folgenden Lösungsmittel verwendet werden: Methylacetat, Ethylacetat, Propylacetat, Butylacetat, Methoxypropylacetat, Aceton, Methylethylketon, Methylisobutylketon, Cyclopentanon, Cyclohexanon, Methylenchlorid, Chloroform, Toluol, Xylol, Methanol, Ethanol, 2-Propanol. Weiterhin können Acetale oder Gemische der vorstehend genannten Lösungsmittel verwendet werden. Alternativ kann auch ein Ablösen der Riss-bildenden Beschichtung durch Unterwanderung erfolgen. In diesem Fall können neben den genannten Lösungsmitteln auch wässrige Lösungen, Mischungen von Lösungsmitteln und Wasser, ggf. mit Tensiden, ggf. mit Entschäumern und sonstigen Additiven zum Einsatz kommen. Die Ablösung bzw. Auflösung der mit Rissen versehenen Beschichtung kann auch durch Spritzdüsen oder auch mechanisch durch Bürsten, Walzen oder durch Filze unterstützt werden.

Das Verfahren zum Entfernen der mit Rissen versehenen Beschichtung gemäß der obigen "Alternative 2" ist das Ablösen in Form einer Art Kaschierung (bzw. Verklebung) und Trennwicklung. Dabei wird ein zweites, separates Substrat, z.B. eine Folie, großflächig mit einer unter den Kaschierbedingungen (bzw. Klebbedingungen) klebfähigen Beschichtung beschichtet. Mit dem Begriff "großflächig" ist gemeint, dass die Ausdehnung mindestens so groß wie die Fläche der abzulösenden Riss-bildenden Schicht ist. Die Schichtdicke der klebfähigen Beschichtung beträgt nach einer ggf. stattfindenden physikalischen Trocknung z.B. 0,4 µm bis 4 µm. Dabei verbindet sich das auf der Riss-bildenden Beschichtung liegende Material (d.h. das Metall) mit der klebfähigen Beschichtung. Die Riss-bildende Beschichtung dient als Abstandhalter zur Folie und dem direkt auf der Folie deponierten Material (d.h. Metall). Je nach Wahl der Riss-bildenden Beschichtung kommt es bei der anschließenden Trennwicklung entweder zum Abziehen des Metalls von der Riss-bildenden Beschichtung oder zum vollständigen Abziehen der Riss-bildenden Beschichtung. Auf der klebfähig beschichteten Folie (d.h. das zweite, separate Substrat) befindet sich nach der Trennwicklung zumindest das Negativbild des Metalls. Die Folie kann bei Bedarf weiterverarbeitet werden. Die Folie ist metallisch mit sehr hoher Reflexion (z.B. höher als 85%), aber nicht elektrisch leitfähig. Es wird daher bevorzugt, die Folie des Sicherheitselements weiterzuverarbeiten, die ursprünglich die Riss-bildende Beschichtung getragen hat.

Eine Kombination des vorstehend erwähnten Herstellungsverfahrens gemäß der ersten bevorzugten Ausführungsform mit den im Stand der Technik bekannten Verfahren zur Herstellung einer Negativschrift (z.B. die weiter oben erwähnten Waschverfahren oder Ätz-Verfahren mittels Resistlacken) ist problemlos möglich, siehe die nachfolgend beschriebene zweite und dritte bevorzugte Ausführungsform zur Herstellung eines Sicherheitselements.

Gemäß einer zweiten bevorzugten Ausführungsform wird auf einem (insbesondere transparenten) Substrat, wie etwa eine Folie, das optional eine Prägelackschicht oder Prägestrukturen aufweisen kann, in einem ersten Schritt eine Waschfarbe als Motiv gedruckt. Anschließend werden mithilfe des Riss-bildenden Lackes weitere Motivelemente gedruckt, z.B. Linien innerhalb von Bereichen, die nicht mit Waschfarbe abgedeckt sind (die Reihenfolge kann auch umgekehrt werden, d.h. zunächst erfolgt das Aufbringen des Riss-bildenden Lackes und anschließend das Aufbringen der Waschfarbe). Danach erfolgt der Schritt des Metallisierens, z.B. durch Aufdampfen von Metall. Nach dem Entfernen der Waschfarbe und der Riss-bildenden Beschichtung erhält man ein Sicherheitselement mit folgenden Bereichen: erste Bereiche, die eine "echte" Negativschrift (d.h. Aussparungen bzw. Bereiche ohne jegliches Metall) bilden, ohne elektrische Leitfähigkeit; zweite, metallische Bereiche mit elektrischer Leitfähigkeit; dritte Bereiche, die eine Negativschrift bzw. einen transparenten Bereich mit elektrischer Leitfähigkeit bilden, erzeugt durch eine metallische Netzstruktur. Die feinen, metallischen Linien der dritten Bereiche können als optisches, mit der Lupe erkennbares Sicherheitsmerkmal dienen.

Gemäß einer dritten bevorzugten Ausführungsform wird auf einem (insbesondere transparenten) Substrat, wie etwa eine Folie, das optional eine Prägelackschicht oder Prägestrukturen aufweisen kann, in einem ersten Schritt als Motiv die Riss-bildende Beschichtung gedruckt. Danach erfolgt das flächige Beschichten mit einem Metall, z.B. durch Aufdampfen. Die Riss-bildende Beschichtung wird danach entfernt, sodass man ein Sicherheitselement mit den folgenden Bereichen erhält: erste Bereiche, die jeweils durch eine bloße (d.h. kontinuierliche) Metallschicht gebildet sind; zweite Bereiche, die jeweils durch eine metallische Netzstruktur mit feinen, metallischen Linien gebildet sind. Mithilfe eines Resistlackes können die ersten und/oder zweiten Bereiche bedruckt werden. In einem nachfolgenden Ätzprozess erfolgt das Entfernen oder Umwandeln des nicht mit Resistlack geschützten Metalls. Auch gemäß diesem Herstellungsverfahren erhält man ein Sicherheitselement mit folgenden Bereichen: erste Bereiche, die eine "echte" Negativschrift (d.h. Aussparungen bzw. Bereiche ohne jegliches Metall) bilden, ohne elektrische Leitfähigkeit; zweite, metallische Bereiche mit elektrischer Leitfähigkeit; dritte Bereiche, die eine Negativschrift bzw. einen transparenten Bereich mit elektrischer Leitfähigkeit bilden, erzeugt durch eine metallische Netzstruktur. Die feinen, metallischen Linien der dritten Bereiche können als optisches, mit der Lupe erkennbares Sicherheitsmerkmal dienen.

Nach dem bevorzugten Verfahren zur Herstellung eines Sicherheitselements (siehe z.B. die obige, erste bevorzugte Ausführungsform) wird auf einem (insbesondere transparenten) Substrat, wie etwa eine Folie, eine Prägelackschicht aufgebracht, die mit einer (Hologramm-)Prägung versehen ist. Die Prägelackschicht wird vollflächig mit der Riss-bildenden Beschichtung beschichtet. Die Riss-bildende Beschichtung wird danach getrocknet. Dabei bilden sich feine Risse. Ohne gezielte äußere Einwirkung erfolgt die Riss-Bildung zufällig. Die Riss-Bildung kann durch geeignete Maßnahmen gesteuert werden, sodass die Riss-Bildung in gewünschten Bereichen der Riss-bildenden Schicht bevorzugt eintritt. Dies kann z.B. durch eine geeignete Strukturierung des Untergrundes, z.B. der Prägelackschicht, erfolgen. Dazu zählt der Einsatz von Prägestrukturen, der Einsatz von Prägestrukturen in Verbindung mit Additiven im Prägelack, die einen Einfluss auf die Oberflächenenergie haben.

### Grundsätzliche Anmerkungen:

Die Metallisierung des erfindungsgemäßen Sicherheitselements kann auf einem einzelnen Metall beruhen. Als Metall eignet sich z.B. Aluminium, Silber, Kupfer, Nickel, Eisen, Chrom, Cobalt, Gold, Titan, Zinn, Zink oder eine Legierung eines oder mehrerer der vorstehend genannten Elemente (z.B. eine Eisen-Silizium-Legierung). Darüber hinaus kann die Metallisierung auf einer mehrschichtigen Metallisierung basieren, die z.B. durch sukzessives Aufdampfen erhältlich ist. Eine vorteilhafte mehrschichtige Metallisierung ist z.B. eine Cr-Schicht, gefolgt von einer Al-Schicht. Die Haftung der Al-Schicht auf dem Schichtaufbau wird durch die Cr-Schicht verbessert.

Des Weiteren kann die elektrische Leitfähigkeit der erfindungsgemäßen Metallisierung in Form eines dichtmaschigen, zusammenhängenden Netzes durch ein zusätzliches Beschichten mit einem elektrisch leitfähigen Polymer verbessert werden. Als elektrisch leitfähiges Polymer eignet sich z.B. ein elektrisch leitfähiges Polymer auf Thiophenbasis wie etwa Poly-3,4-ethylendioxythiophen (PEDOT bzw. PEDT). Alternativ können anorganische, transparente und leitfähige Schichten, z.B. Metalloxide wie Titandioxid, Indiumzinnoxid oder Fluor-Zinnoxid, aufgebracht werden. Diese zusätzlichen Schichten können auch dazu dienen, die elektrischen Eigenschaften der erfindungsgemäßen Metallisierung, wie die Austrittsarbeit, kontrolliert zu modifizieren.

Bei dem erfindungsgemäßen Herstellungsverfahren wird Metall innerhalb der Risse der mit Rissen versehenen Beschichtung deponiert, ggf. wird Metall auch oberhalb der mit Rissen versehenen Beschichtung deponiert. Die mit Rissen versehene Beschichtung wird danach entfernt, zusammen mit dem ggf. oberhalb der Beschichtung deponierten Metall. Der Schritt des Entfernens kann z.B. durch Waschen mit einem geeigneten Lösungsmittel erfolgen ("Alternative 1"). Alternativ kann der Schritt des Entfernens mittels einer separat bereitgestellten, eine klebfähige Schicht aufweisenden Vorrichtung erfolgen, wobei die Vorrichtung mittels der klebfähigen Schicht an der zu entfernenden, mit Rissen versehenen Beschichtung des Sicherheitselement-Substrats fixiert und nach dem Fixieren zusammen mit der mit Rissen versehenen Beschichtung vom Sicherheitselement-Substrat abgezogen wird ("Alternative 2").

Bei dem erfindungsgemäßen Herstellungsverfahren kann das Trägersubstrat in bestimmten Bereichen mit einer Riss-bildenden Beschichtung versehen werden. Das Trägersubstrat kann darüber hinaus in bestimmten Bereichen (die insbesondere außerhalb der Bereiche der Riss-bildenden Beschichtung angeordnet sind) zusätzlich mit einem transparenten Lack versehen werden, der keine Risse ausbildet. Nach dem Schritt des Aufbringens einer Metallisierung erfolgt der Schritt des Entfernens der Metallisierung, die sich oberhalb der mit Rissen versehenen Beschichtung einerseits, und oberhalb des transparenten Lacks andererseits befindet. Dieser Schritt wird mittels der vorangehend beschriebenen, separat bereitgestellten, eine klebfähige Schicht aufweisenden Vorrichtung durchgeführt (siehe die obige "Alternative 2"). Auf diese Weise kann ein Sicherheitselement erzeugt werden, das im Bereich des transparenten Lacks keinerlei Metallisierung aufweist.

Die in dem erfindungsgemäßen Herstellungsverfahren erhaltene transparente, leitfähige Metallisierung in Form eines dichtmaschigen, zusammenhängenden Netzes kann nachträglich mittels Laserstrahlung in bestimmten Bereichen entfernt werden (sogenannte Laser-Demetallisierung). Auf diese Weise ist eine Strukturierung der transparenten, leitfähigen Metallisierung möglich, d.h. es können Leerstellen bzw. demetallisierte Bereiche bereitgestellt werden. Ebenso kann die in dem erfindungsgemäßen Herstellungsverfahren erhaltene opake bzw. kontinuierliche, leitfähige Metallisierung nachträglich mittels Laserstrahlung in bestimmten Bereichen entfernt werden. Auf diese Weise ist eine Strukturierung der opaken bzw. kontinuierlichen, leitfähigen Metallisierung möglich, d.h. es können Leerstellen bzw. demetallisierte Bereiche bereitgestellt werden.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Figur 1: ein Wertdokument mit einem streifenförmigen Sicherheitselement gemäß der vorliegenden Erfindung;
- Figur 2: das Sicherheitselement der Figur 1 in Vergrößerung in Draufsicht;
- Figur 3: das Sicherheitselement der Figur 2 in Querschnittansicht;
- Figur 4: die einzelnen Herstellungsschritte für das Erhalten einer transparenten, leitfähigen Metallisierung in Form eines dichtmaschigen, zusammenhängenden Netzes;
- Figur 5: eine transparente, leitfähige Metallisierung in Form eines dichtmaschigen, zusammenhängenden Netzes schematisch in Aufsicht in vergrößerter Darstellung;
- Figuren 6-8: die Herstellung eines Sicherheitselements gemäß der zweiten bevorzugten Ausführungsform;
- Figuren 9-13: die Herstellung eines Sicherheitselements gemäß der dritten bevorzugten Ausführungsform;
- Figur 14: ein Beispiel für die gezielte Steuerung der Riss-Bildung;
- Figuren 15-18: die Herstellung eines Sicherheitselements, wobei die Ablösung der mit Rissen versehenen Beschichtung durch Trennwicklung erfolgt;
- Figuren 19-21: eine Variante zu dem in den Figuren 15, 16 und 18 gezeigten Herstellungsverfahren, wobei zusätzlich ein transparenter Lack eingesetzt wird.

Figur 1 zeigt ein Wertdokument 1, im vorliegenden Beispiel eine Banknote mit der Denomination "50". Die Banknote 1 ist auf der Vorderseite mit einem streifenförmigen Sicherheitselement 2 versehen. Das Sicherheitselement 2 weist Prägestrukturen 3 auf, wie z.B. Hologrammprägungen.

Figur 2 zeigt den in der Figur 1 mit dem Buchstaben" A" bezeichneten Bereich des Sicherheitselements 2 in Vergrößerung.

Figur 3 zeigt das Sicherheitselement 2 der Figur 2 in Querschnittansicht entlang der Linie A-A'. Das Sicherheitselement 2 umfasst ein transparentes Trägersubstrat 4, z.B. eine auf Polyethylenterephthalat oder einem anderen Kunststoff basierende Folie. Das Trägersubstrat 4 ist mit einer Prägelackschicht 5 versehen. Im Bereich 3 weist die Prägelackschicht 5 eine Prägestruktur, wie z.B. eine Hologrammprägung, auf. Die Prägelackschicht 5 ist an ihrer Oberseite vollflächig mit einer transparenten, leitfähigen Metallisierung 6 in Form eines dichtmaschigen, zusammenhängenden Netzes versehen.

Figur 4 veranschaulicht die einzelnen Herstellungsschritte für das Erhalten einer transparenten, leitfähigen Metallisierung in Form eines dichtmaschigen, zusammenhängenden Netzes. Das Trägersubstrat 4 (die in der Figur 3 gezeigte Prägelackschicht 5 wurde der Einfachheit halber weggelassen) wird in einem ersten Schritt mit einer Riss-bildenden Beschichtung 7 versehen. Die Riss-bildende Beschichtung 7 basiert z.B. auf Dispersionen aus SiO₂-Nanopartikeln oder aus Acrylharz-Nanopartikeln. Das Aufbringen der Riss-bildenden Beschichtung 7 erfolgt bevorzugt drucktechnisch, z.B. mittels Tiefdruck, Flexodruck oder mittels eines Inkjet-Verfahrens. Die Riss-bildende Beschichtung 7 bildet beim Trocknen zahlreiche Risse 8 in Form eines dichtmaschigen, zusammenhängenden Netzes aus. In einem zweiten Schritt erfolgt das Aufbringen einer Metallisierung 9. Die Metallisierung 9 wird in der Figur 4 schematisch in der Form einzelner schwarzer Punkte dargestellt. Die Metallisierung 9 schlägt sich einerseits oberhalb der mit Rissen versehenen Beschichtung 7 nieder und wird andererseits innerhalb der Risse 8 der Beschichtung 7 abgeschieden. In einem dritten Schritt erfolgt das Entfernen der mit Rissen versehenen Beschichtung 7 inklusive der oberhalb der Beschichtung 7 vorhandenen Metallisierung 9. Auf dem Trägersubstrat 4 verbleibt eine transparente, leitfähige Metallisierung 10 in Form eines dichtmaschigen, zusammenhängenden Netzes.

Figur 5 zeigt die transparente, leitfähige Metallisierung 10 in Form eines dichtmaschigen, zusammenhängenden Netzes schematisch in Aufsicht in vergrößerter Darstellung.

Figuren 6 bis 8 veranschaulichen die Herstellung eines Sicherheitselements gemäß der oben beschriebenen zweiten bevorzugten Ausführungsform.

Gemäß der Figur 6 wird ein Trägersubstrat 4 mit einer Prägelackschicht 5 versehen. Die Prägelackschicht 5 wird mit Waschfarbe 11 in Form eines Motivs bedruckt. Anschließend werden mithilfe eines Riss-bildenden Lackes 7 weitere Motivelemente gedruckt. Die Riss-bildende Beschichtung 7 bildet beim Trocknen zahlreiche Risse 8 in Form eines dichtmaschigen, zusammenhängenden Netzes aus.

Danach erfolgt gemäß der Figur 7 der Schritt des Metallisierens, z.B. durch Aufdampfen von Metall 9. Die Metallisierung 9 schlägt sich einerseits oberhalb der mit Rissen versehenen Beschichtung 7 und oberhalb der Waschfarbe 11 nieder und wird andererseits innerhalb der Risse 8 der Beschichtung 7 abgeschieden.

Figur 8 zeigt das erhaltene Sicherheitselement nach dem Entfernen der Waschfarbe 11 und der mit Rissen versehenen Beschichtung 7 mit einem geeigneten Lösungsmittel. Man erhält ein Sicherheitselement mit folgenden Bereichen:
- erste Bereiche 12, die eine "echte" Negativschrift (d.h. Aussparungen bzw. Bereiche ohne jegliches Metall) bilden, ohne elektrische Leitfähigkeit;
- zweite, metallische Bereiche 13 mit elektrischer Leitfähigkeit;
- dritte Bereiche 14, die eine Negativschrift bzw. einen transparenten Bereich mit elektrischer Leitfähigkeit bilden, erzeugt durch eine metallische Netzstruktur.

Die feinen, metallischen Linien der dritten Bereiche 14 können als optisches, mit der Lupe erkennbares Sicherheitsmerkmal dienen.

Figuren 9 bis 13 veranschaulichen die Herstellung eines Sicherheitselements gemäß der oben beschriebenen dritten bevorzugten Ausführungsform.

Gemäß der Figur 9 wird ein Trägersubstrat 4 mit einer Prägelackschicht 5 versehen. Die Prägelackschicht 5 wird mit Riss-bildender Beschichtung 7 in Form eines Motivs bedruckt. Die Riss-bildende Beschichtung 7 bildet beim Trocknen zahlreiche Risse 8 in Form eines dichtmaschigen, zusammenhängenden Netzes aus. Danach erfolgt der Schritt des Metallisierens, z.B. durch Aufdampfen von Metall 9. Die Metallisierung 9 schlägt sich einerseits oberhalb der mit Rissen versehenen Beschichtung 7 und oberhalb der Prägelackschicht 5 nieder und wird andererseits innerhalb der Risse 8 der Beschichtung 7 abgeschieden.

Figur 10 zeigt das erhaltene Sicherheitselement nach dem Entfernen der mit Rissen versehenen Beschichtung 7 mit einem geeigneten Lösungsmittel. Man erhält ein Sicherheitselement mit folgenden Bereichen:
- erste Bereiche 15, die jeweils durch eine bloße (d.h. kontinuierliche) Metallschicht gebildet sind;
- zweite Bereiche 16, die jeweils durch eine metallische Netzstruktur mit feinen, metallischen Linien gebildet sind.

Danach erfolgt gemäß der Figur 11 das Bedrucken mit Resistlack 17 in bestimmten Motiv-Bereichen.

In einem nachfolgenden Ätzprozess wird das nicht mit Resistlack geschützte Metall 9 entfernt oder umgewandelt (siehe Figur 12). Auch gemäß diesem Herstellungsverfahren erhält man ein Sicherheitselement mit folgenden Bereichen:
- erste Bereiche 12, die eine "echte" Negativschrift (d.h. Aussparungen bzw. Bereiche ohne jegliches Metall) bilden, ohne elektrische Leitfähigkeit;
- zweite, metallische Bereiche 13 mit elektrischer Leitfähigkeit;
- dritte Bereiche 14, die eine Negativschrift bzw. einen transparenten Bereich mit elektrischer Leitfähigkeit bilden, erzeugt durch eine metallische Netzstruktur.

Die feinen, metallischen Linien der dritten Bereiche 14 können als optisches, mit der Lupe erkennbares Sicherheitsmerkmal dienen.

Gemäß der Figur 13 kann der erhaltene Sicherheitselement-Aufbau zusätzlich mit einem Schutzlack 18 eingeebnet werden.

Gemäß den in den Figuren 4 und 6-13 gezeigten Verfahren zur Herstellung eines Sicherheitselements erfolgt die Ausbildung der einzelnen, feinen Risse beim Trocknen der Riss-bildenden Beschichtung ohne gezielte äußere Einwirkung und somit eher zufällig. Wie die Figur 14 zeigt, kann die Ausbildung einzelner Risse 8 durch geeignete Maßnahmen gesteuert werden. Im Falle einer geeigneten Strukturierung der Prägelackschicht 5 beispielsweise tritt die Riss-Bildung in gewünschten Bereichen bevorzugt ein.

Figuren 15 bis 18 veranschaulichen die Herstellung eines Sicherheitselements, wobei das Entfernen der mit Rissen versehenen Beschichtung nicht mithilfe eines Lösungsmittels, sondern durch ein Ablösen in Form einer Art Kaschierung (bzw. Verklebung) und Trennwicklung erfolgt (siehe die weiter oben beschriebene "Alternative 2").

Gemäß der Figur 15 wird ein Trägersubstrat 4 (das mit einer nicht gezeigten Prägelackschicht versehen sein kann) mit Riss-bildender Beschichtung 7 in Form eines Motivs bedruckt. Die Riss-bildende Beschichtung 7 bildet beim Trocknen zahlreiche Risse 8 in Form eines dichtmaschigen, zusammenhängenden Netzes aus. Danach erfolgt der Schritt des Metallisierens, z.B. durch Aufdampfen von Metall 9. Die Metallisierung 9 schlägt sich einerseits oberhalb der mit Rissen versehenen Beschichtung 7 und oberhalb des Trägersubstrats 4 nieder und wird andererseits innerhalb der Risse 8 der Beschichtung 7 abgeschieden.

Gemäß der Figur 16 wird erfolgt nun das Verkleben des in der Figur 15 gezeigten Sicherheitselement-Vorläufers mit einer separaten Vorrichtung 19, die ein mit einer klebfähigen Beschichtung 21 versehenes Substrat 20 (z.B. eine Folie) aufweist. Dabei verbindet sich das auf der mit Rissen versehenen Beschichtung 7 liegende Metall mit der klebfähigen Beschichtung 21. Die mit Rissen versehene Beschichtung 7 dient als Abstandhalter zum Trägersubstrat 4 und dem direkt auf dem Trägersubstrat 4 deponierten Metall.

Je nach Wahl der Riss-bildenden Beschichtung 7 kommt es bei der anschließenden Trennwicklung entweder zum Abziehen des Metalls von der mit Rissen versehenen Beschichtung 7 (siehe Figur 18) oder zum vollständigen Abziehen der mit Rissen versehenen Beschichtung 7 (siehe Figur 17).

Figuren 19-21 zeigen eine Variante zu dem in den Figuren 15, 16 und 18 gezeigten Herstellungsverfahren, wobei zusätzlich ein transparenter Lack eingesetzt wird.

Gemäß der Figur 19 wird ein Trägersubstrat 4 (das mit einer nicht gezeigten Prägelackschicht versehen sein kann) mit Riss-bildender Beschichtung 7 in Form eines Motivs bedruckt. Die Riss-bildende Beschichtung 7 bildet beim Trocknen zahlreiche Risse 8 in Form eines dichtmaschigen, zusammenhängenden Netzes aus. Zusätzlich wird das Trägersubstrat 4 (das mit einer nicht gezeigten Prägelackschicht versehen sein kann) mit Bereichen 22 aus einem transparenten Lack versehen. Der transparente Lack 22 bildet keine Risse aus. Danach erfolgt der Schritt des Metallisierens, z.B. durch Aufdampfen von Metall 9. Die Metallisierung 9 schlägt sich einerseits oberhalb der mit Rissen versehenen Beschichtung 7, oberhalb des transparenten Lacks 22 und oberhalb des Trägersubstrats 4 nieder und wird andererseits innerhalb der Risse 8 der Beschichtung 7 abgeschieden.

Gemäß der Figur 20 erfolgt nun das Verkleben des in der Figur 19 gezeigten Sicherheitselement-Vorläufers mit einer separaten Vorrichtung 19, die ein mit einer klebfähigen Beschichtung 21 versehenes Substrat 20 (z.B. eine Folie) aufweist. Dabei verbindet sich das auf der mit Rissen versehenen Beschichtung 7 und das auf dem transparenten Lack 22 liegende Metall mit der klebfähigen Beschichtung 21.

Bei der anschließenden Trennwicklung kommt es zum Abziehen des Metalls von der mit Rissen versehenen Beschichtung 7 und von dem transparenten Lack 22 (siehe Figur 21). Das auf diese Weise erhaltene Sicherheitselement weist im Bereich 22 des transparenten Lacks keinerlei Metallisierung auf.

Selbstverständlich kann der transparente Lack 22 bezüglich seiner gegenständlichen Beschaffenheit so gewählt werden, dass es bei der Trennwicklung entweder zum Abziehen des Metalls vom transparenten Lack 22 kommt (siehe Figur 21) oder zum vollständigen Abziehen des transparenten Lacks 22 (ähnlich wie in der Figur 17 gezeigt).

## Patentansprüche

1. Verfahren zum Herstellen eines Sicherheitselements (2) für ein Sicherheitspapier oder einen Wertgegenstand (1), insbesondere ein Wertdokument, umfassend die folgenden Schritte:
a) das Bereitstellen eines transparenten Trägersubstrats (4);
b) das Bereitstellen einer eine Prägestruktur aufweisenden Prägelackschicht (5) auf dem Trägersubstrat (4);
d) das Aufbringen einer Riss-bildenden Beschichtung (7) auf die Prägelackschicht (5) und Trocknen der Riss-bildenden Beschichtung (7), wobei die Beschichtung (7) beim Trocknen zahlreiche Risse (8) in Form eines dichtmaschigen, zusammenhängenden Netzes ausbildet;
e) das Aufbringen einer Metallisierung (9) auf das im Schritt d) erhaltene Trägersubstrat (4), wobei Metall innerhalb der Risse (8) der mit Rissen (8) versehenen Beschichtung (7), gegebenenfalls auch oberhalb der mit Rissen (8) versehenen Beschichtung (7), deponiert wird;
f) das Entfernen der mit Rissen (8) versehenen Beschichtung (7) mit gegebenenfalls auf der Beschichtung (7) vorliegendem Metall, sodass im Bereich der entfernten, mit Rissen (8) versehenen Beschichtung (7) eine transparente, leitfähige Metallisierung in Form eines dichtmaschigen, zusammenhängenden Netzes auf der Prägelackschicht (5) verbleibt.

2. Verfahren nach Anspruch 1, wobei
entweder zwischen den Schritten b) und d), oder zwischen den Schritten d) und e), zusätzlich der Schritt c) erfolgt, nämlich das Aufbringen einer Waschfarbe (11) auf der Prägelackschicht (5) in ersten, ein erstes Motiv bildenden Bereichen;
im Schritt d) die Riss-bildende Beschichtung (7) in zweiten, ein zweites Motiv bildenden Bereichen aufgebracht wird, wobei die zweiten Bereiche unabhängig von den ersten Bereichen gewählt werden, sodass gegebenenfalls mit Waschfarbe (11) versehene erste Bereiche zumindest teilweise mit Riss-bildender Beschichtung (7) beschichtet werden; und
nach dem Schritt e) des Aufbringens der Metallisierung (9) der Schritt f) so erfolgt, dass die in den ersten Bereichen vorliegende, mit Metall beschichtete Waschfarbe (11) einerseits und die in den zweiten Bereichen vorliegende, gegebenenfalls Metall tragende, mit Rissen (8) versehene Beschichtung (7) andererseits entfernt werden, sodass das erhaltene Trägersubstrat (4) so beschaffen ist, dass es:
- in den ersten, ein erstes Motiv bildenden Bereichen keine Metallisierung aufweist;
- in den zweiten, ein zweites Motiv bildenden Bereichen außerhalb gegebenenfalls vorhandener erster Bereiche eine transparente, leitfähige Metallisierung in Form eines dichtmaschigen, zusammenhängenden Netzes aufweist;
- in den Bereichen, die nicht zu den ersten, ein erstes Motiv bildenden Bereiche und den zweiten, ein zweites Motiv bildenden Bereichen gehören eine opake, leitfähige Metallisierung aufweist.

3. Verfahren nach Anspruch 1 oder 2, umfassend zusätzlich:
g) das Aufbringen eines Resistlacks (17) oberhalb der erhaltenen Metallisierung in dritten, ein drittes Motiv bildenden Bereichen;
h) das Entfernen der Metallisierung, die nicht durch Resistlack (17) geschützt ist, sodass die durch Resistlack (17) geschützten Bereiche in Form eines dritten Motivs auf der Prägelackschicht (5) verbleiben.

4. Verfahren nach Anspruch 3, umfassend zusätzlich:
i) das Versehen und Einebnen des im Schritt h) erhaltenen Trägersubstrats (4) mit einem Schutzlack (18), der den gleichen Brechungsindex wie der Resistlack (17) aufweist.

5. Sicherheitselement (2) für ein Sicherheitspapier oder einen Wertgegenstand (1), insbesondere ein Wertdokument, erhältlich durch das Verfahren gemäß einem der Ansprüche 1 bis 4, wobei das Sicherheitselement ein transparentes Trägersubstrat (4) umfasst worauf eine eine Prägestruktur aufweisende Prägelackschicht (5) angeordnet ist und die Prägelackschicht (5) mit einer transparenten, leitfähigen Metallisierung (10) in Form eines unregelmäßigen, dichtmaschigen, zusammenhängenden Netzes aus feinen Linien einer Linienstärke von maximal 50 µm versehen ist.

6. Sicherheitspapier oder Wertdokument (1), umfassend das Sicherheitselement (2) nach Anspruch 5.

## Claims

1. A method for manufacturing a security element (2) for a security paper or an object of value (1), in particular a value document, comprising the following steps:
a) the supplying of a transparent carrier substrate (4);
b) the supplying of an emboss-lacquer layer (5) having an emboss structure on the carrier substrate (4);
d) the applying of a crack-forming coating (7) on the emboss-lacquer layer (5) and drying of the crack-forming coating (7), wherein upon the drying the coating (7) forms numerous cracks (8) in the form of narrow-meshed, contiguous network;
e) the applying of a metallization (9) on the carrier substrate (4) obtained in the step d), wherein metal is deposited within the cracks (8) of the coating (7) furnished with cracks (8), optionally also above the coatings (7) furnished with cracks (8);
f) the removing of the coating (7) furnished with cracks (8) optionally having metals present on the coating (7), so that in the region of the removed coatings (7) furnished with cracks (8), a transparent, conductive metallization remains in form of a narrow-meshed, contiguous network on the emboss-lacquer layer (5).

2. The method according to claim 1, wherein
either between Steps b) and d), or between Steps d) and e), additionally Step c) is effected, namely the applying of a washing ink (11) to the emboss-lacquer layer (5) in first regions forming a first motif;
in Step d) the crack-forming coating (7) is applied on second regions forming a second motif, wherein the second regions are chosen independent of the first regions, so that optionally first regions furnished with washing ink (11) become coated at least partly with crack-forming coating (7); and after Step e) of the applying of the metallization (9), Step f) is effected such that there is removed, on the one hand, the metal-coated washing ink (11) present in the first regions, and on the other hand, the coatings (7) present in the second regions, said coatings optionally bearing metal and furnished with cracks (8), so that the obtained carrier substrate (4) is constituted such that it:
- has no metallization in the first regions forming the first motif;
- has conductive metallization in form of narrow-meshed, contiguous network in the second regions forming the second motif outside of optionally present first regions a transparent;
- has an opaque, conductive metallization in the regions which do not belong to the first regions forming a first motif and the second regions forming the second motif.

3. The method according to claim 1 or 2, comprising additionally:
g) the applying of a resist lacquer (17) above the obtained metallization in third regions forming the third motif;
h) the removing of the metallization which is not protected by resist lacquer (17), so that the regions protected by resist lacquer (17) remain on the emboss-lacquer layer (5) in the form of the third motif.

4. The method according to claim 3, comprising additionally:
i) the furnishing and leveling out of the carrier substrate obtained in step h) with a protective lacquer (18) which has the identical refractive index as the resist lacquer (17).

5. A security element (2) for a security paper or an object of value (1), in particular a value document, obtainable by the method according to any of claims 1 to 4, wherein the security element comprises a transparent carrier substrate (4) onto which an emboss-lacquer layer (5) having an emboss structure is arranged and the emboss-lacquer layer is furnished with a transparent, conductive metallization (10) in the form of an irregular, narrow-meshed, contiguous network from fine lines of a line thickness of maximally 50 µm.

6. A security paper or value document (1), comprising the security element (2) according to claim 5.

## Revendications

1. Procédé de fabrication d'un élément de sécurité (2) pour un papier de sécurité ou un objet de valeur (1), en particulier un document de valeur, comprenant les étapes suivantes :
a) la mise à disposition d'un substrat porteur (4) transparent ;
b) la mise à disposition d'une couche de vernis de gaufrage (5) présentant une structure gaufrée sur le substrat porteur (4) ;
d) l'application d'un revêtement formant fissure (7) sur la couche de vernis de gaufrage (5) et séchage du revêtement formant fissure (7), cependant que le revêtement (7) engendre, lors du séchage, de nombreuses fissures (8) sous forme d'un réseau d'un seul tenant à ramification dense ;
e) l'application d'une métallisation (9) sur le substrat porteur (4) obtenu à l'étape d), cependant que du métal est déposé à l'intérieur des fissures (8) du revêtement (7) pourvu de fissures (8), éventuellement aussi au-dessus du revêtement (7) pourvu de fissures (8) ;
f) l'enlèvement du revêtement (7) pourvu de fissures (8) y compris éventuellement du métal se trouvant sur le revêtement (7), de telle sorte que, dans la zone du revêtement (7) pourvu de fissures (8) enlevé, il reste sur la couche de vernis de gaufrage (5) une métallisation transparente conductrice sous forme d'une réseau d'un seul tenant à ramification dense.

2. Procédé selon la revendication 1, cependant que
soit entre les étapes b) et d), soit entre les étapes d) et e), entre outre l'étape c) a lieu, à savoir l'application d'une encre lavable (11) sur la couche de vernis de gaufrage (5) dans des premières zones qui constituent un premier motif ;
à l'étape d), le revêtement formant fissure (7) est appliqué dans des deuxièmes zones qui constituent un deuxième motif, cependant que les deuxièmes zones sont choisies indépendamment des premières zones, de telle sorte que des premières zones éventuellement garnies d'encre lavable (11) sont revêtues au moins partiellement avec un revêtement formant fissure (7) ; et
après l'étape e) de l'application de la métallisation (9), l'étape f) a lieu de telle façon que d'une part l'encre lavable (11) se trouvant dans les premières zones et revêtue de métal et d'autre part le revêtement (7) pourvu de fissures (8) se trouvant dans les deuxièmes zones et portant éventuellement du métal sont enlevés, de telle sorte que le substrat porteur (4) obtenu est de telle nature que :
- dans les premières zones, qui constituent un premier motif, il ne comporte pas de métallisation ;
- dans les deuxièmes zones, qui constituent un deuxième motif, il comporte à l'extérieur de premières zones éventuellement existantes une métallisation transparente conductrice sous forme d'une réseau d'un seul tenant à ramification dense ;
- dans les zones qui ne font pas partie des premières zones qui constituent un premier motif, ni des deuxièmes zones qui constituent un deuxième motif, il comporte une métallisation opaque conductrice.

3. Procédé selon la "revendication 1 ou 2, comprenant en outre :
g) l'application d'un vernis resist (17) au-dessus de la métallisation obtenue dans des troisièmes zones, qui constituent un troisième motif ;
h) l'enlèvement de la métallisation qui n'est pas protégée par du vernis resist (17), de telle sorte qu'il reste sur la couche de vernis de gaufrage (5) les zones protégées par du vernis resist (17), sous forme d'un troisième motif.

4. Procédé selon la revendication 3, comprenant en outre :
i) la garniture et le nivellement du substrat porteur (4) obtenu à l'étape h), avec un vernis de protection (18) qui présente le même indice de réfraction que le vernis resist (17).

5. Elément de sécurité (2) destiné à un papier de sécurité ou à un objet de valeur (1), en particulier à un document de valeur, pouvant être obtenu par le procédé selon une des revendications de 1 à 4, cependant que l'élément de sécurité comprend un substrat porteur (4) transparent sur lequel est agencée une couche de vernis de gaufrage (5) comportant un structure gaufrée, et que la couche de vernis de gaufrage (5) est pourvue d'une métallisation (10) transparente conductrice sous forme d'une réseau d'un seul tenant, irrégulier, à ramification dense, consistant en des lignes fines d'une épaisseur de ligne d'au maximum 50 µm.

6. Papier de sécurité ou document de valeur (1), comprenant l'élément de sécurité (2) selon la revendication 5.
